# FASCICULE DE BREVET EUROPEEN

(11) **EP 1 525 351 B1**
(45) Date de publication et mention de la délivrance du brevet: **08.08.2018**
(21) Numéro de dépôt: 03750833.0
(22) Date de dépôt: 22.07.2003
(51) Int. Cl.: D06N 3/12

(54) **PROCEDE DE TRAITEMENT PAR IMPREGNATION DE TEXTILES ARCHITECTURAUX PAR UNE COMPOSITION SILICONE RETICULABLE EN ELASTOMERE**
VERFAHREN ZUR BEHANDLUNG VON TEXTILIEN DURCH IMPRÄGNIERUNG MIT EINER VERNETZBAREN SILIKONELASTOMERZUSAMMENSETZUNG
METHOD FOR THE TREATMENT OF ARCHITECTURAL FABRICS BY MEANS OF IMPREGNATION WITH AN ELASTOMERIC CROSS-LINKABLE SILICONE COMPOSITION

(30) Priorité: 30.07.2002 FR 0209673
(43) Date de publication de la demande: 27.04.2005
(73) Titulaire: Tissage et Enduction Serge Ferrari SA, 38110 Saint Jean de Soudain (FR)
(72) Inventeur: MARTIN, Géraldine, F-38110 La Tour du Pin (FR); PERILLON, Jean-Luc, F-26130 Saint Paul Trois Chateaux (FR)
(74) Mandataire: Cabinet Plasseraud
(86) Numéro de dépôt international: PCT/FR2003/002317
(87) Numéro de publication internationale: WO 2004/013403

(56) Documents cités:
- EP-A- 0 543 401
- EP-A- 0 646 672
- US-A- 4 868 063
- US-A- 6 074 963

## Description

L'invention concerne le traitement de matériaux fibreux (en particulier des supports souples tels que des supports tissés ou des supports non-tissés), par une composition silicone élastomère vulcanisable par hydrosilylation (polyaddition), notamment du type bicomposant (dite RTV-2).

Plus précisément, l'invention concerne la réalisation de membranes silicones architecturales obtenues par imprégnation d'un textile architectural, en particulier mais non limitativement d'un tissu de verre ou d'un tissu de fibres synthétiques tel qu'un polyester, au moyen de la composition silicone -notamment de type RTV2- visée ci-dessus.

L'invention concerne aussi des membranes silicones architecturales obtenues par imprégnation d'un textile architectural, en particulier mais non limitativement d'un tissu de verre, au moyen de la composition silicone -notamment de type RTV2- visée ci-dessus.

Par "*textile architectural*", on entend un tissu ou non tissé et plus généralement tout support fibreux destiné après revêtement à la confection :
- d'abris, de structures mobiles, de bâtiments textiles, de cloisons, de portes souples, de bâches, de tentes, de stands ou de chapiteaux ;
- de mobiliers, de bardages, d'écrans publicitaires, de brise-vent ou panneaux filtrants ;
- de protections solaires, de plafonds et de stores.

Le traitement des textiles architecturaux, à l'aide de compositions silicones liquides réticulables en élastomères, est classiquement réalisé par enduction ou par imprégnation, quand les compositions sont des émulsions ou des solutions.

L'enduction silicone est définie comme l'action d'enduire un textile, à l'aide d'une composition silicone liquide réticulable, puis de faire réticuler le film enduit sur le support, de façon à produire un revêtement destiné notamment à le protéger, à lui conférer des qualités particulières, par exemple à lui conférer des caractéristiques d'hydrophobie / d'oléophobie, d'imperméabilisation ou des propriétés mécaniques améliorées ou encore propre à en modifier l'aspect.

L'imprégnation est quant à elle définie comme l'action de faire pénétrer un liquide très fluide à base de silicone réticulable à l'intérieur d'un support fibreux (pénétration à coeur) puis de faire réticuler le silicone pour conférer au textile des propriétés du type de celles évoquées ci-dessus.

En pratique, les enductions d'élastomères silicones sur des textiles architecturaux présentent de nombreux avantages liés aux caractéristiques intrinsèques des silicones. Ces composites présentent notamment une bonne souplesse, une bonne résistance mécanique et un comportement au feu amélioré.
Par ailleurs, à la différence des élastomères traditionnels, les silicones leur confèrent entre autres une protection appropriée du fait de leur hydrophobie et de leur excellente résistance aux agressions chimiques, thermiques et climatiques ainsi qu'une forte longévité. Cependant, dans le domaine émergent des composites siliconés pour l'architecture textile, le mode de dépose des silicones par enduction peut présenter des insuffisances. En effet, les tissus architecturaux exposés aux intempéries ne doivent pas présenter d'effet de remontée capillaire depuis les bordures, ce qui nuirait à leur esthétique et à leur durée de vie. Or, l'enduction ne représente pas une technique efficace pour la protection de matériaux fibreux vis-à-vis du phénomène de remontée capillaire.

Pour pallier cela, il était a priori concevable de recourir à la technique d'imprégnation des textiles, au moyen de compositions silicones liquides, par exemple de type RTV-2, réticulables en élastomères.

Mais jusqu'alors les seules compositions silicones liquides connues pour réaliser des imprégnations de textiles, sont des solutions ou des émulsions silicones fluides.

En fait, il existait avant l'invention un préjugé technique selon lequel les compositions silicones liquides constituées par des huiles silicones par exemple de type RTV-2, ne pouvaient pas être utilisées pour l'imprégnation de textiles.

A titre d'illustration, on peut citer EP0646672A1 qui divulgue un tissu enduit destiné à la fabrication de coussins gonflables "Air Bag". La composition silicone liquide d'enduction, réticulable en élastomère par polyaddition, est obtenue par mélange d'une partie A et d'une partie B. Cette composition silicone d'enduction comprend 50 % en poids de silice de pyrogénation, 25 % en poids d'un polydiméthylsiloxane à extrémité vinyle de viscosité 20000 mPa.s, environ 12 % en poids d'un polydiméthylsiloxane à extrémité vinyle de viscosité 4000 mPa.s, 9,5 % en poids d'un hydrate d'aluminium, 3 % en poids d'un méthylhydrogénopolysiloxane de viscosité 50 mPa.s, 0,07 % d'éthynylcyclohexanol et 0,073 % en poids de platine avec catalyseur et éventuellement un promoteur d'adhésion à base d'époxyalcoxysilane et/ou de vinyle triméthoxysilane. La viscosité de la composition silicone d'enduction A + B selon D1 est très largement supérieure à 7000 mPa.s à 25° C, ce qui la rend impropre à l'imprégnation de textiles

Nonobstant cela, les inventeurs ont cherché à mettre au point un procédé de traitement au moins par imprégnation de textiles architecturaux, par application d'une composition silicone liquide à base d'huile(s), réticulable en élastomère, ledit procédé devant avoir notamment pour spécifications de permettre l'obtention de textiles architecturaux traités à coeur et en surface, de manière à présenter des propriétés améliorées en termes de renfort mécanique, d'hydrofugation, d'imperméabilisation, d'aspect, d'ignifugation et surtout de résistance à la remontée capillaire.

Un autre objectif visé par les inventeurs est la fabrication de membranes silicones architecturales formées par des composites à base de textiles architecturaux et de silicone, lesquelles membranes ont de bonnes propriétés mécaniques et de résistance à la remontée capillaire, ces composites étant susceptibles d'être produits par imprégnation selon le procédé de l'invention.

Ces objectifs, parmi d'autres, ont été atteints par les inventeurs qui ont découvert, de façon tout à fait surprenante, et malgré le préjugé technique précité, qu'une composition silicone liquide, dont la phase liquide est essentiellement voire exclusivement formée par une ou plusieurs huile(s) silicones réticulables, notamment à froid, en élastomère, pouvait être utilisée dans un procédé de traitement par imprégnation de supports fibreux, pour leur conférer des propriétés mécaniques et des propriétés de résistance aux remontées capillaires très satisfaisantes.

D'où il s'ensuit que l'invention concerne tout d'abord un procédé de réalisation d'une membrane silicone architecturale d'un poids compris entre 400 et 1500 g/m², par imprégnation d'un textile architectural avec au moins un silicone, comprenant les étapes essentielles suivantes :
-Ii = entier positif-
   application sur un textile architectural d'une composition silicone liquide réticulable en élastomère, comprenant:
   (a) au moins un polyorganosiloxane (POS) présentant, par molécule, au moins deux groupes alcényles, de préférence en C₂-C₆ liés au silicium ;
   (b) au moins un polyorganosiloxane présentant, par molécule, au moins trois atomes d'hydrogène liés au silicium ;
   (c) une quantité catalytiquement efficace d'au moins un catalyseur, de préférence composé d'au moins un métal appartenant au groupe du platine ;
   (d) éventuellement au moins un promoteur d'adhérence ;
   (e) éventuellement une charge minérale ;
   (f) éventuellement au moins un inhibiteur de réticulation ;
   (g) éventuellement au moins une résine polyorganosiloxane ;
   (h) et éventuellement des additifs fonctionnels pour conférer des propriétés spécifiques ;
-IIi = entier positif-
   réticulation de la composition de silicone ;
-III-
   éventuellement au moins une autre séquence opératoire comprenant les étapes Ii ≥ 2 et IIi ≥ 2 (i étant un entier positif) répondant à la même définition que celle donnée ci-dessus pour les étapes Ii et IIi ;
caractérisé en ce que
→ l'étape Ii=1 est une étape d'imprégnation à coeur du textile architectural à l'aide d'une composition silicone liquide :
   présentant:
      * avant réticulation une viscosité dynamique comprise entre 1000 et 7000 mPa.s, à 25°C, et plus préférentiellement comprise entre 2000 et 5000 mPa.s à 25°C avant réticulation
      * et après réticulation complète par une cuisson en étuve ventilée de 30 minutes à 150°C, au moins l'une des propriétés mécaniques suivantes :
         - une dureté Shore A au moins égale à 2, de préférence comprise entre 5 et 65 ;
         - une résistance à la rupture au moins égale à 0,5 N.mm⁻¹, de préférence au moins égale à 1,0 N.mm⁻¹ et plus préférentiellement au moins égale à 2 N.mm⁻¹ ;
         - une élongation à la rupture au moins égale à 50 %, de préférence au moins égale à 100 % et plus préférentiellement au moins égale à 200 %,
   et étant par ailleurs fluide et obtenue en ayant recours ni à une dilution, ni à une solubilisation, ni à une émulsification,
→ la membrane silicone architecturale ainsi obtenue ayant une remontée capillaire de moins de 20 mm, de préférence de moins de 10 mm et plus préférentiellement encore égale à 0, la remontée capillaire étant mesurée selon un test T conduit comme suit :
   - on découpe une bande de 2 x 20 cm du composite matériau fibreux silicone,
   - on prépare un bac contenant une encre colorée (par exemple de l'encre pour stylo plume),
   - on suspend verticalement la bande de matériau fibreux découpée au-dessus du bac d'encre de manière à faire affleurer la bande sur l'encre,
   - on définit le niveau 0 comme étant la ligne de ménisque de l'encre sur la bande,
   - la bande de composite est laissée en place jusqu'à ce que le front de remontée de l'encre s'équilibre,
   - on mesure la hauteur (H) en millimètres correspondant à la différence entre le niveau 0 et le niveau de remontée maximal de l'encre le long de la bande,
la remontée capillaire étant définie par la distance H.

A la connaissance des inventeurs, de telles compositions fluides d'huiles silicone réactives et susceptibles de vulcaniser par polyaddition, n'ont jamais été mises en oeuvre dans un procédé d'imprégnation de matériau fibreux.

Toutes les viscosités dont il est question dans la présente demande, correspondent à une grandeur de viscosité dynamique à 25°C, c'est-à-dire la viscosité dynamique qui est mesurée, de manière connue en soi, à un gradient de vitesse de cisaillement suffisamment faible pour que la viscosité mesurée soit indépendante du gradient de vitesse.

Les techniques générales de l'imprégnation de textiles architecturaux, sont bien connues de l'homme du métier: racle, en particulier par racle sur cylindre, racle en l'air et racle sur tapis, ou par foulardage, c'est-à-dire par exprimage entre deux rouleaux, ou encore par rouleau lécheur, cadre rotatif, rouleau inverse "reverse roll", transfert, pulvérisation.
On peut imprégner l'une ou les deux faces de la matière textile, de préférence par foulardage. On procède ensuite au séchage et à la réticulation, de préférence par air chaud ou infra-rouges, notamment de 30 s à 5 min, à une température de réticulation sans dépasser la température de dégradation du support.
Le foulardage représente une technique particulièrement appropriée au procédé de l'invention.

Selon un mode préféré de mise en oeuvre du procédé selon l'invention, il est prévu au moins une étape III, dans laquelle l'étape Ii ≥ 2 d'application de silicone liquide est une enduction à l'aide d'une composition silicone liquide réticulable en élastomère.
Le fait de réaliser un traitement combinant au moins une imprégnation et au moins une enduction silicone est un gage de qualité pour le textiles architecturaux dont on cherche à modifier les propriétés, notamment la résistance aux remontées capillaires, sans préjudice aux autres propriétés mécaniques, d'hydrofugation, de résistance au feu, d'aspect.

La fluidité de la composition silicone liquide réticulable d'enduction de l'étape Ii ≥ 2 est identique ou différente de celle de l'étape d'imprégnation Ii = 1.
Avantageusement, la fluidité du liquide silicone d'enduction est moindre que celle du liquide silicone d'imprégnation.

Les compositions d'huiles silicone, y compris les compositions fluides d'imprégnation, mises oeuvre dans le procédé selon l'invention comprennent un mélange de polyorganosiloxanes (a) et (b).

Les polyorganosiloxanes (a) utilisés dans la présente invention ont de préférence un motif de formule :

WₐZ_{b}SiO_{(4-(a+b))/2} (a.1)

dans laquelle :
- W est un groupe alcényle,
- Z est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryles,
- a est 1 ou 2, b est 0, 1 ou 2 et a + b est compris entre 1 et 3,
- éventuellement au moins une partie des autres motifs sont des motifs de formule moyenne :

   W_{c} SiO_{(4-c)/2} (a.2)

   dans laquelle W a la même signification que ci-dessus et c a une valeur comprise entre 0 et 3.

Le polyorganosiloxane (a) peut être très majoritairement formé de motifs de formule (a.1) ou peut contenir, en outre, des motifs de formule (a.2). De même, il peut présenter une structure linéaire. Son degré de polymérisation est, de préférence, compris entre 2 et 5 000.

W est généralement choisi parmi les radicaux méthyle, éthyle et phényle, 60 % molaire au moins des radicaux W étant des radicaux méthyle.

Des exemples de motifs siloxyle de formule (a.1) sont le motif vinyldiméthylsiloxane, le motif vinylphénylméthylsiloxane et le motif vinylsiloxane.

Des exemples de motifs siloxyle de formule (a.2) sont les motifs SiO_{4/2}, diméthylsiloxane, méthylphénylsiloxane, diphénylsiloxane, méthylsiloxane et phénylsiloxane.

Des exemples de polyorganosiloxanes (a) sont les diméthylpolysiloxanes à extrémités diméthylvinylsilyle, les copolymères méthylvinyldiméthylpolysiloxanes à extrémités triméthylsilyle, les copolymères méthylvinyldiméthylpolysiloxanes à extrémités diméthylvinylsilyle, les méthylvinylpolysiloxanes cycliques.

La viscosité dynamique η_{d} de ce polyorganosiloxane (a) est comprise entre 0,01 et 200 Pa.s, de préférence entre 0,01 et 100 Pa.s.

De préférence, le POS (a) comprend au moins 98 % de motifs siloxyle D: -R₂SiO_{2/2} avec R répondant à la même définition que W ou Z, ce pourcentage correspondant à un nombre de motifs pour 100 atomes de silicium.

En ce qui concerne les compositions d'huiles de silicone selon l'invention, les compositions préférées de polyorganosiloxane (b) comportent le motif siloxyle de formule :

H_{d}LₑSiO_{(4-(d+e))/2} (b.1)

dans laquelle :
- L est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryles ;
- d est 1 ou 2, e est 0, 1 ou 2 et d + e a une valeur comprise entre 1 et 3 ;
- éventuellement, au moins une partie des autres motifs étant des motifs de formule moyenne :

   L_{g}SiO_{(4-g)/2} (b.2)

   dans laquelle L a la même signification que ci-dessus et g a une valeur comprise entre 0 et 3.

A titre d'exemples de polyorganosiloxane (b), on peut citer le poly(diméthylsiloxane) (méthylhydrogénosiloxy) α, ω diméthylhydrogénosiloxane.

Le polyorganosiloxane (b) peut être uniquement formé de motifs de formule (b.1) ou comporte en plus des motifs de formule (b.2).

Le polyorganosiloxane (b) peut présenter une structure linéaire, ramifiée, cyclique ou en réseau. Le degré de polymérisation est supérieur ou égal à 2. Plus généralement, il est inférieur à 100.

La viscosité dynamique η_{d} de ce polyorganosiloxane (b) est comprise entre 5 et 1000 mPa.s, de préférence entre 10 et 100 mPa.s.

Le groupe L a la même signification que le groupe Z ci-dessus.

Des exemples de motifs de formule (b.1) sont : H(CH₃)₂SiO_{1/2}, HCH₃SiO_{2/2}, H(C₆H₅)SiO_{2/2.}

Les exemples de motifs de formule (b.2) sont les mêmes que ceux donnés plus haut pour les motifs de formule (a.2).

Des exemples de polyorganosiloxane (b) sont :
- les diméthylpolysiloxanes à extrémités hydrogénodiméthylsilyle,
- les copolymères à motifs (diméthyl)-(hydrogénométhyl)polysiloxanes à extrémités triméthylsilyle,
- les copolymères à motifs diméthyl-hydrogénométhylpolysiloxanes à extrémités hydrogénodiméthylsilyle,
- les hydrogénométhylpolysiloxanes à extrémités triméthylsilyle,
- les hydrogénométhylpolysiloxanes cycliques,
- les résines hydrogénosiloxaniques comportant des motifs siloxyles M : R₃SiO_{1/2}, Q : SiO_{4/2} et/ou T : RSiO_{3/2}, éventuellement D : -R₂SiO_{2/2}, avec R = H ou répondant à la même définition que L.

Comme autres exemples de groupes hydrocarbonés Z ou L, monovalents susceptibles d'être présents dans les POS (a) et (b) susvisés, on peut citer : méthyle, éthyle ; n-propyle ; i-propyle ; n-butyle ; i-butyle ; t-butyle ; chlorométhyle ; dichlorométhyle ; α-chloroéthyle ; α, β-dichloroéthyle ; fluorométhyle ; difluorométhyle ; α, β-difluoroéthyle ; trifluoro-3,3,3-propyle ; trifluorocyclopropyle ; trifluoro-4,4,4 butyle ; hexafluoro-3,3,5,5,5,5 pentyle ; β-cyanoéthyle, γ-cyanopropyle ; phényle ; p-chlorophényle ; m-chlorophényle ; dichloro-3,5-phényle ; trichlorophényle ; tétrachloro-phényle ; o-, p- ou m-tolyle ; α, α, α-trifluorotolyle ; xylyle (diméthyle-2,3 phényle ; diméthyle-3,4-phényle).
Ces groupements peuvent être éventuellement halogénés, ou bien encore être choisis parmi les radicaux cyanoalkyles.
Les halogènes sont par exemple le fluor, le chlore, le brome et l'iode, de préférence le chlore ou le fluor.
Les POS (a) et (b) peuvent être constitués de mélanges de différentes huiles silicone.

De préférence, les proportions de (a) et de (b) sont telles que le rapport molaire des atomes d'hydrogène liés au silicium dans (b) sur les radicaux alcényles liés au silicium dans (a) est compris entre 0,4 et 10.

Selon une variante la phase silicone de la composition comprend au moins une résine polyorganosiloxane (g), comportant au moins un reste alcényle dans sa structure, et cette résine présente une teneur pondérale en groupe(s) alcényle(s) comprise entre 0,1 et 20 % en poids et, de préférence, entre 0,2 et 10 % en poids.
Ces résines sont des oligomères ou polymères organopolysiloxanes ramifiés bien connus et disponibles dans le commerce. Elles se présentent de préférence sous la forme de solutions siloxaniques. Elles présentent, dans leur structure, au moins deux motifs différents choisis parmi ceux de formule R₃SiO_{0,5} (motif M), R₂SiO (motif D), RSiO_{1,5} (motif T) et SiO₂ (motif Q), l'un au moins de ces motifs étant un motif T ou Q.
Les radicaux R sont identiques ou différents et sont choisis parmi les radicaux alkyles linéaires ou ramifiés en C₁ - C₆, les radicaux alcényles en C₂ - C₄ phényle, trifluoro-3,3,3 propyle. On peut citer par exemple : comme radicaux R alkyles, les radicaux méthyle, éthyle, isopropyle, tertiobutyle et n-hexyle, et comme radicaux R alcényles, les radicaux vinyles.
On doit comprendre que dans les résines (g) du type précité, une partie des radicaux R sont des radicaux alcényles.
Comme exemples d'oligomères ou de polymères organopolysiloxanes ramifiés, on peut citer les résines MQ, les résines MDQ, les résines TD et les résines MDT, les fonctions alcényles pouvant être portées par les motifs M, D et/ou T. Comme exemple de résines qui conviennent particulièrement bien, on peut citer les résines MDQ ou MQ vinylées ayant une teneur pondérale en groupes vinyle comprise entre 0,2 et 10 % en poids, ces groupes vinyle étant portés par les motifs M et/ou D.
Cette résine de structure est avantageusement présente dans une concentration comprise entre 10 et 70 % en poids par rapport à l'ensemble des constituants de la composition, de préférence entre 30 et 60 % en poids et, plus préférentiellement encore, entre 40 et 60 % en poids.

La réaction de polyaddition est bien connue par l'homme du métier. On peut d'ailleurs utiliser un catalyseur dans cette réaction. Ce catalyseur peut notamment être choisi parmi les composés du platine et du rhodium. On peut, en particulier, utiliser les complexes du platine et d'un produit organique décrit dans les brevets US-A-3 159 601, US-A-3 159 602, US-A-3 220 972 et les brevets européens EP-A-0 057 459, EP-A-0 188 978 et EP-A-0 190 530, les complexes du platine et d'organosiloxanes vinylés décrits dans les brevets US-A-3 419 593, US-A-3 715 334, US-A-3 377 432 et US-A-3 814 730. Le catalyseur généralement préféré est le platine. Dans ce cas, la quantité pondérale de catalyseur (c), calculée en poids de platine-métal, est généralement comprise entre 2 et 400 ppm, de préférence entre 5 et 100 ppm basés sur le poids total des polyorganosiloxanes (a) et (b).

Dans un mode de réalisation avantageux du procédé selon l'invention, on peut utiliser un promoteur d'adhérence. Ce promoteur d'adhérence peut par exemple comprendre :
(d.1) au moins un organosilane alcoxylé répondant à la formule générale suivante : dans laquelle :
   - R¹, R², R³ sont des radicaux hydrogénés ou hydrocarbonés identiques ou différents entre eux et représentant l'hydrogène, un alkyle linéaire ramifié en C₁-C₄ ou un phényle éventuellement substitué par au moins un alkyle en C₁-C₃ ;
   - A est un alkylène linéaire ou ramifié en C₁-C₄ ;
   - G est un lien valenciel ;
   - R⁴ et R⁵ sont des radicaux identiques ou différents et représentent un alkyle en C₁-C₄ linéaire ou ramifié ;
   - x' = 0 ou 1
   - x = 0 à 2,
   ledit composé (d.1) étant de préférence du vinyltriméthoxysilane (VTMS) ;
(d.2) au moins un composé organosilicié comprenant au moins un radical époxy, ledit composé (d.2) étant de préférence du 3-Glycidoxypropyltiméthoxysilane (GLYMO) ;
(d.3) au moins un chélate de métal M et/ou un alcoxyde métallique de formule générale M (OJ)ₙ, avec n = valence de M et J = alkyle linéaire ou ramifié en C₁ - C₈, M étant choisi dans le groupe formé par : Ti, Zr, Ge, Li, Mn, Fe, Al, Mg, ledit composé (d.3) étant de préférence du titanate de tert.butyle.

Les proportions des (d.1), (d.2) et (d.3), exprimée en % en poids par rapport au total des trois, sont de préférence les suivantes : $\left(d .1\right) \geq 10,$ $\left(d .2\right) \geq 10,$ $\left(d .3\right) \leq 80.$

Par ailleurs, ce promoteur d'adhérence (d) est de préférence présent à raison de 0,1 à 10 %, de préférence 0,5 à 5 % et plus préférentiellement encore 1 à 2,5 % en poids par rapport à l'ensemble des constituants de la composition.

Il est aussi possible de prévoir une charge (e) qui sera de préférence minérale. Elle peut être constituée par des produits choisis parmi les matières siliceuses (ou non).

S'agissant des matières siliceuses, elles peuvent jouer le rôle de charge renforçante ou semi-renforçante.

Les charges siliceuses renforçantes sont choisies parmi les silices colloïdales, les poudres de silice de combustion et de précipitation ou leur mélange.

Ces poudres présentent une taille moyenne de particule généralement inférieure à 0,1 µm et une surface spécifique BET supérieure à 50 m²/g, de préférence comprise entre 100 et 300 m²/g.

Les charges siliceuses semi-renforçantes telles que des terres de diatomées ou du quartz broyé, peuvent être également employées.

En ce qui concerne les matières minérales non siliceuses, elles peuvent intervenir comme charge minérale semi-renforçante ou de bourrage. Des exemples de ces charges non siliceuses utilisables seules ou en mélange sont le noir de carbone, le dioxyde de titane, l'oxyde d'aluminium, l'alumine hydratée, la vermiculite expansée, le zircone, un zirconate, la vermiculite non expansée, le carbonate de calcium, l'oxyde de zinc, le mica, le talc, l'oxyde de fer, le sulfate de baryum et la chaux éteinte. Ces charges ont une granulométrie généralement comprise entre 0,01 et 300 µm et une surface BET inférieure à 100 m²/g.

De façon pratique mais non limitative, la charge employée est une silice.

La charge peut être traitée à l'aide de tout agent de compatibilisation approprié et notamment l'hexaméthyldisilazane. Pour plus de détails à cet égard, on peut se référer par exemple au brevet FR-B-2 764 894.

Sur le plan pondéral, on préfère mettre en oeuvre une quantité de charge comprise entre 5 et 30, de préférence entre 7 et 20 % en poids par rapport à l'ensemble des constituants de la composition.

Avantageusement, la composition élastomère silicone comprend en outre au moins un ralentisseur (f) de la réaction d'addition (inhibiteur de réticulation), choisi parmi les composés suivants :
- polyorganosiloxanes, avantageusement cycliques et substitués par au moins un alcényle, le tétraméthylvinyltétrasiloxane étant particulièrement préféré,
- la pyridine,
- les phosphines et les phosphites organiques,
- les amides insaturés,
- les maléates alkylés
- et les alcools acétyléniques.

Ces alcools acétyléniques, (Cf. FR-B-1 528 464 et FR-A-2 372 874), qui font partie des bloqueurs thermiques de réaction d'hydrosilylation préférés, ont pour formule :

R - (R') C (OH) - C ≡ CH

formule dans laquelle :
- R est un radical alkyle linéaire ou ramifié, ou un radical phényle ;
- R' est H ou un radical alkyle linéaire ou ramifié, ou un radical phényle ;
- les radicaux R, R' et l'atome de carbone situé en α de la triple liaison pouvant éventuellement former un cycle ;
- le nombre total d'atomes de carbone contenu dans R et R' étant d'au moins 5, de préférence de 9 à 20.

Lesdits alcools sont, de préférence, choisis parmi ceux présentant un point d'ébullition supérieur à 250 C. On peut citer à titre d'exemples :
- l'éthynyl-1-cyclohexanol 1 ;
- le méthyl-3 dodécyne-1 ol-3 ;
- le triméthyl-3,7,11 dodécyne-1 ol-3 ;
- le diphényl-1,1 propyne-2 ol-1 ;
- l'éthyl-3 éthyl-6 nonyne-1 ol-3 ;
- le méthyl-3 pentadécyne-1 ol-3.

Ces alcools α-acétyléniques sont des produits du commerce.

Un tel ralentisseur (f) est présent à raison de 3 000 ppm au maximum, de préférence à raison de 100 à 2000 ppm par rapport au poids total des organopolysiloxanes (a) et (b).

Concernant les additifs fonctionnels (h) susceptibles d'être mis en oeuvre, il peut s'agir de produits couvrants tels que par exemple des pigments/colorants ou des stabilisants.

Dans le procédé selon l'invention, on peut également utiliser un système bicomposant précurseur de la composition. Ce système bicomposant est caractérisé en ce que :
- il se présente en deux parties A et B distinctes destinées à être mélangées pour former la composition en ce que l'une de ces parties A et B comprend le catalyseur (c) et une seule espèce (a) ou (b) de polyorganosiloxane; et
- la partie A ou B contenant le polyorganosiloxane (b) est exempte de composé (d.3) du promoteur (d).

C'est ainsi que la composition peut, par exemple, être constituée d'une partie A comprenant les composés (d.1) et (d.2) tandis que la partie B contient le composé (d.3).

Pour obtenir la composition élastomère silicone bicomposant A-B.

Dans le cas où une charge est mise en oeuvre, il est avantageux de préparer tout d'abord un empâtage primaire en mélangeant une charge minérale, au moins une partie du POS (b), ainsi qu'au moins une partie du polyorganosiloxane (a).

Cet empâtage sert de base pour obtenir, d'une part, une partie A résultant du mélange de ce dernier avec le polyorganosiloxane (b) éventuellement un inhibiteur de réticulation et enfin les composés (d.1) et (d.2) du promoteur (d). La partie B est réalisée par mélange d'une partie de l'empâtage visé ci-dessus et de polyorganosiloxane (a), de catalyseur (Pt) et de composés (d.3) du promoteur (d).

La viscosité des parties A et B et de leur mélange peut être ajustée en jouant sur les quantités des constituants et en choisissant les polyorganosiloxanes de viscosité différente.

Dans le cas où un ou plusieurs additifs fonctionnels (h) sont employés, ils sont répartis dans les parties A et B selon leur affinité avec le contenu de A et B.

Une fois mélangées l'une à l'autre les parties A et B forment une composition élastomère silicone (RTV-2) prête à l'emploi, qui peut être appliquée sur le support par tout moyen d'imprégnation approprié (par exemple foulardage), et éventuellement tout moyen d'imprégnation approprié (par exemple racle ou cylindre).

La réticulation de la composition silicone liquide (fluide) appliquée sur le textile architectural à imprégner, voire à revêtir, est généralement activée par exemple en chauffant le textile architectural imprégné, voire revêtu, à une température comprise entre 50 et 200°C, en tenant bien évidemment compte de la résistance maximale du support à la chaleur.

Un autre objet de l'invention est constitué par une membrane silicone architecturale susceptible d'être obtenue, par le procédé selon l'invention (composite *textile architectural*/*silicone*) :
Cette membrane composite est caractérisée en ce qu'elle est imprégnée à coeur d'élastomère silicone réticulé obtenu à partir d'une composition silicone liquide, telle que définie ci-dessus dans le cadre de la description du procédé selon l'invention, cette composition étant par ailleurs fluide et obtenue en ayant recours ni à une dilution, ni à une solubilisation, ni à une émulsification.

Avantageusement, le textile architectural entrant dans la constitution de cette membrane est formé par un tissu, un non-tissé, un tricot ou plus généralement tout support fibreux choisi dans le groupe de matériaux comprenant : le verre, la silice, les métaux, la céramique, le carbure de silicium, le carbone, le bore, le basalte, les fibres naturelles comme le coton, la laine, le chanvre, le lin, les fibres artificielles comme la viscose, ou des fibres cellulosiques, les fibres synthétiques comme les polyesters, les polyamides, les polyacryliques, les chlorofibres, les polyoléfines, les caoutchoucs synthétiques, l'alcool polyvinylique, les aramides, les fluorofibres, les phénoliques ...

L'invention vise également une membrane silicone architecturale (*composite textile architectural*/ *élastomère silicone réticulé*) susceptible d'être obtenue par le procédé selon l'invention ou à partir du système bicomposant susvisé, caractérisé par une remontée capillaire de moins de 20 mm, de préférence de moins de 10 mm et plus préférentiellement encore égale à 0, la remontée capillaire étant mesurée selon un test T.

Avantageusement, la membrane silicone architecturale correspondant à un textile architectural enduit tel que défini ci dessus ou obtenu par le procédé décrit supra, constitue une membrane de choix pour l'architecture intérieure ou extérieure ou la protection solaire, notamment du fait de sa remontée capillaire faible, voire nulle. une telle membrane a un poids compris entre 400 et 1500 g/m²

### Description des figures

- **La** **figure 1** est un cliché d'une coupe d'un composite de silicone à base de matériau fibreux.
- **La** **figure 2** est un schéma représentant les résultats d'un test T comparatif de remontée capillaire, effectué sur trois bandes de tissu α (témoin) et βa, βb (exemple I.7).

Les exemples qui suivent ont pour vocation d'illustrer des modes particuliers de réalisation de membranes silicones architecturales selon l'invention, sans limiter celle-ci à ces simples modes particuliers.

### EXEMPLE I : Préparation, imprégnation et propriétés d'une composition d'huiles de silicone selon l'invention

### I.1- Préparation

Dans un réacteur à température ambiante, on mélange progressivement, dans les proportions indiquées ci-après (parties en poids) :
- 96,6 parties d'une résine M M(Vi) D(Vi) DQ contenant env. 0.6% de Vi
- 11 parties de poly (diMe)(Mehydrogénénosiloxy) α,ω diMehydrogéno siloxy, de viscosité 25 mPa.s et contenant 20% de SiH
- 0,025 partie d'éthynylcyclohexanol
- 1 partie de vinyltriméthoxysilane
- 1 partie de 3-glycidoxypropyltriméthoxysilane
- 0,4 partie de titanate de butyle
- 0,022 partie de catalyseur de réticulation au platine Karstedt.

Note : Me correspond à un radical méthyle.

### I.2- Propriétés de la composition ainsi préparée

### - Viscosité :

On mesure la viscosité de la composition préparée au moyen d'un viscosimètre Brookfield : Viscosité = 2,3 Pa.s

### - Réactivité :

La réactivité du bain est appréciée par la mesure de son temps de gel dans un GelTimer GelNorm commercialisé par OSI : Réactivité à 70°C = 30 min

### I.3- Imprégnation

I.3-a Un tissu polyester de 200g/m² est imprégné de la composition au moyen d'une calandre de laboratoire.
   Les conditions de l'imprégnation sont les suivantes :
   - diamètre des cylindres 10 cm (largeur 25cm)
   - vitesse de défilement 1 m/min
   - pression appliquée 20kg/cm
   - taux d'exprimage 35%
I.3-b Un tissu de verre de 300 g/m² est imprégné de la composition au moyen d'une calandre de laboratoire.
   Les conditions de l'imprégnation sont les suivantes :
   - diamètre des cylindres 10 cm (largeur 25cm)
   - vitesse de défilement 1 m/min
   - pression appliquée 22 kg/cm
   - taux d'exprimage 30 %

### I.4- Réticulation

La composition silicone déposée est réticulée en plaçant la membrane architecturale (composite) résultante de l'essai I.3-a ou I.3-b dans une étuve ventilée à 150°C pendant 1 min.

### I.5- Propriétés mécaniques de l'élastomère silicone d'imprégnation après réticulation

Les propriétés mécaniques d'usage sont établies selon les normes du métier sur la base de pion de 6mm d'épaisseur pour la dureté et de plaque test de 2mm d'épaisseur pour les expériences en rupture. La réticulation est rendue complète par une cuisson en étuve ventilée de 30min à 150°C.

| | |
|---|---|
| Dureté Shore A | = 33 |
| Résistance à la rupture | = 3,9 MPa |
| Elongation à rupture | = 140 % |

### I.6- Contrôle de l'imprégnation

On observe la pénétration de la composition dans le tissu par Microscopie Electronique à Balayage.

Le cliché de la figure 1 présente une vue en coupe du composite obtenu à partir de l'exemple I.3-a. L'échelle correspondante est affichée sur l'image. Il démontre la qualité de l'imprégnation en révélant la compacité du composite résultant. Ce cliché montre la qualité de l'imprégnation obtenue par le procédé objet de l'invention. L'absence de solvant de fluidification ou d'émulsion permet d'éviter la formation de poches de solvant dans la matrice de la composition de silicone réticulée.

### I.7- Résistance à la remontée capillaire

### Procédure analytique :

La remontée capillaire est donnée par la hauteur de remontée d'un liquide avec lequel l'extrémité d'une bande de composite est en contact, selon un test T.

### Le test T est conduit comme suit :

- on découpe une bande de 2 x 20 cm du composite matériau fibreux silicone,
- on prépare un bac contenant une encre colorée (par exemple de l'encre pour stylo plume),
- on suspend verticalement la bande de matériau fibreux découpée au-dessus du bac d'encre de manière à faire affleurer la bande sur l'encre,
- on définit le niveau 0 comme étant la ligne de ménisque de l'encre sur la bande,
- la bande de composite est laissée en place jusqu'à ce que le front de remontée de l'encre s'équilibre,
- on mesure la hauteur (H) en millimètres correspondant à la différence entre le niveau 0 et le niveau de remontée maximal de l'encre le long de la bande.

La remontée capillaire est définie par la distance H.

La résistance à la remontée capillaire est inversement proportionnelle à H.

### Résultats

Les schémas de la figure 2 représentent comparativement la trace de telles remontées capillaires pour trois bandes de tissu :
- la bande témoin α de gauche correspond à une bande découpée d'un matériau fibreux non imprégné et enduit de 200g/m² d'élastomère silicone, sur chaque face ;
- la bande βa du centre correspond à une bande découpée d'un composite selon l'invention, c'est-à-dire réalisé à partir d'un matériau fibreux à base de polyester, imprégné selon l'invention, puis enduit de 120g/m² d'élastomère silicone sur chaque face ;
- la bande βb de droite correspond à une bande découpée d'un composite selon l'invention, c'est-à-dire réalisé à partir d'un matériau fibreux à base de verre, imprégné selon l'invention, puis enduit de 100g/m² d'élastomère silicone sur chaque face

Les bandes (β) de la membrane architecturale silicone (composite) selon l'invention présentent une remontée capillaire nulle, tandis que la bande (α) témoin présente une remontée capillaire sur plus de 100 mm.

On voit ainsi clairement que l'imprégnation selon l'invention prémunit de la remontée qui se fait sur l'intégralité de l'échantillon en son absence.

On a montré une formulation capable de satisfaire le compromis d'une faible viscosité apte à l'imprégnation de textiles et de propriétés mécaniques suffisantes pour les caractéristiques du composite. On notera que les propriétés atteintes permettent de classer le produit dans la gamme des élastomères ; en particulier l'élongation et la dureté sont typiques de cette classe.

Avec une telle composition, le niveau d'imprégnation du textile est excellent ce qui limite la remontée capillaire par infiltration le long de fibres du tissu qui seraient mal gainées par le polymère hydrophobant.

### EXEMPLE II : Compositions d'huiles silicones fluides selon l'invention

Les exemples ci-après démontrent qu'avec des compositions très fluides telles que celles présentées, on peut couvrir une large gamme de dureté des élastomères tout en conservant des propriétés mécaniques raisonnables.

Les compositions présentées sont comme dans le premier exemple préparées à froid par simple mélange. Néanmoins leur préparation se fait de manière à disposer de deux parties, A et B, qui sont associées entre elles selon le ratio 100 A / 10 B, juste avant leur utilisation.

Les tableaux (I) et (II) ci-après décrivent ces compositions et les propriétés qu'elles développent.

| **TABLEAU I** | | | | |
|---|---|---|---|---|
| | | **2-1** | **2-2** | **2-3** |
| **Partie A** | | | | |
| Résine M M^{vi} D^{vi} D Q titrant 0.6% Vi, constituée de 17% M 0.5% Mvi, 75% D, 1.5% D^{vi}, 6% Q | | 92 | 90 | 45 |
| Poly diMe Me Vi siloxane α,ω-vinylé à 2.5% Vi et 0.4 Pa.s | | 0 | 0 | 45 |
| Tétra Me, tétra Vi tétrasiloxane | | 0 | 2 | 0 |
| Poly di Me di Me hydrogéno α,ω-SiH à 7.5% SiH et 0.3 Pa.s | | 8 | 13 | 0 |
| Poly di Me hydrogéno αω Me₃ de viscosité 0.02 Pa.s | | 0 | 0 | 8 |
| Tri méthoxysilane de gamma méthacryloxypropyle | | 1 | 1 | 1 |
| Tri méthoxysilane de gamma glycidoxypropyle | | 1 | 1 | 1 |
| Ethynylcyclohexanol | | 250 ppm | 250 ppm | 250 ppm |

| **Partie B** | | | | |
|---|---|---|---|---|
| Résine M M^{vi} D^{vi} D Q titrant 0.6% Vi, constituée de 17% M 0.5% Mvi, 75% D, 1.5% D^{vi}, 6% Q | | 96 | 96 | 38 |
| Poly diMe Me Vi siloxane α,ω-vinylé à 2.5% Vi et 0.4 Pa.s | | 0 | 0 | 58 |
| Orthotitanate de tétrabutyle | | 4 | 4 | 4 |
| Catalyseur de Karstedt à 10% de platine | | 215 ppm | 215 ppm | 215 ppm |
| Dureté | Shore A | 40 | 45 | 67 |
| Résistance à la rupture | MPa | 3.6 | 4.5 | 0.8 |
| Elongation à la rupture | % | 150 | 100 | 15 |
| Viscosité A | mPa.s | 2760 | 2040 | 2950 |
| Viscosité B | mPa.s | 4150 | 4190 | 2480 |
| Viscosité A+B | mPa.s | 3400 | 2250 | 2920 |

| **TABLEAU II** | | | | | |
|---|---|---|---|---|---|
| | | **3-1** | **3-2** | **3-4** | **3-3** |
| **Partie A** | | | | | |
| Suspension à 25% de silice renforçante dans un PDMS αω vinylée de viscosité 1.5 Pa.s | | 35 | 35 | 35 | 35 |
| PDMS αω vinylée de viscosité 1.5 Pa.s | | 55 | 55 | 35 | 37 |
| PDMS αω vinylée de viscosité 100 Pa.s | | 5 | 5 | 5 | 12 |
| Poly diMe Me Vi siloxane α,ω-vinylé à 2.5% Vi et 0.4 Pa.s | | 0 | 0 | 18 | 9 |
| Poly di Me di Me hydrogéno α,ω-SiH à 7.5% SiH et 0.3 Pa.s | | 1.1 | 2.3 | 5 | 3.8 |
| PDMS αω SiH à 5% de SiH | | 4.2 | 0 | 0 | 0 |
| Tri méthoxysilane de gamma méthacryloxypropyle | | 1 | 1 | 1 | 1 |
| Tri méthoxysilane de gamma glycidoxypropyle | | 1 | 1 | 1 | 1 |
| Ethynylcyclohexanol | | 500 ppm | 500 ppm | 500 ppm | 400 ppm |

| **Partie B** | | | | | |
|---|---|---|---|---|---|
| Suspension à 25% de silice renforçante dans un PDMS αω vinylée de viscosité 1.5 Pa.s | | 40 | 40 | 40 | 40 |
| PDMS αω vinylée de viscosité 1.5 Pa.s | | 56 | 56 | 56 | 56 |
| Orthotitanate de tétrabutyle | | 4 | 4 | 4 | 4 |
| Catalyseur de Karstedt à 10% de platine | | 215 ppm | 215 ppm | 215 ppm | 215 ppm |
| Dureté | Shore A | 8 | 30 | 49 | 42 |
| Résistance à la rupture | MPa | 0.76 | 1 | 1.5 | 2.25 |
| Elongation à la rupture | % | 250 | 170 | 65 | 135 |
| Viscosité A | mPa.s | 2910 | 3800 | 2580 | 4330 |
| Viscosité B | mPa.s | 3400 | 3400 | 3400 | 3280 |
| Viscosité A+B | mPa.s | 3270 | 4190 | 2870 | 4760 |

## Revendications

1. Procédé de réalisation d'une membrane silicone architecturale d'un poids compris entre 400 et 1500 g/m², par imprégnation d'un textile architectural avec au moins un silicone, comprenant les étapes essentielles suivantes :
-Ii = entier positif-
application sur un textile architectural d'une composition silicone liquide réticulable en élastomère, comprenant:
(a) au moins un polyorganosiloxane (POS) présentant, par molécule, au moins deux groupes alcényles, de préférence en C₂-C₆ liés au silicium ;
(b) au moins un polyorganosiloxane présentant, par molécule, au moins trois atomes d'hydrogène liés au silicium ;
(c) une quantité catalytiquement efficace d'au moins un catalyseur, de préférence composé d'au moins un métal appartenant au groupe du platine ;
(d) éventuellement au moins un promoteur d'adhérence ;
(e) éventuellement une charge minérale ;
(f) éventuellement au moins un inhibiteur de réticulation ;
(g) éventuellement au moins une résine polyorganosiloxane ;
(h) et éventuellement des additifs fonctionnels pour conférer des propriétés spécifiques ;
-IIi = entier positif-
réticulation de la composition de silicone ;
-III-
éventuellement au moins une autre séquence opératoire comprenant les étapes Ii ≥ 2 et IIi ≥ 2 (i étant un entier positif) répondant à la même définition que celle donnée ci-dessus pour les étapes Ii et IIi ;
**caractérisé en ce que**
→ l'étape Ii=1 est une étape d'imprégnation à coeur du textile architectural à l'aide d'une composition silicone liquide :
présentant :
* avant réticulation une viscosité dynamique comprise entre 1000 et 7000 mPa.s, à 25°C, et plus préférentiellement comprise entre 2000 et 5000 mPa.s à 25°C avant réticulation
* et après réticulation complète par une cuisson en étuve ventilée de 30 minutes à 150°C, au moins l'une des propriétés mécaniques suivantes :
- une dureté Shore A au moins égale à 2, de préférence comprise entre 5 et 65 ;
- une résistance à la rupture au moins égale à 0,5 N.mm⁻¹, de préférence au moins égale à 1,0 N.mm⁻¹ et plus préférentiellement au moins égale à 2 N.mm⁻¹ ;
- une élongation à la rupture au moins égale à 50 %, de préférence au moins égale à 100 % et plus préférentiellement au moins égale à 200 %,
et étant par ailleurs fluide et obtenue en ayant recours ni à une dilution, ni à une solubilisation, ni à une émulsification,
→ la membrane silicone architecturale ainsi obtenue ayant une remontée capillaire de moins de 20 mm, de préférence de moins de 10 mm et plus préférentiellement encore égale à 0, la remontée capillaire étant mesurée selon un test T conduit comme suit :
- on découpe une bande de 2 x 20 cm du composite matériau fibreux silicone,
- on prépare un bac contenant une encre colorée (par exemple de l'encre pour stylo plume),
- on suspend verticalement la bande de matériau fibreux découpée au dessus du bac d'encre de manière à faire affleurer la bande sur l'encre,
- on définit le niveau 0 comme étant la ligne de ménisque de l'encre sur la bande,
- la bande de composite est laissée en place jusqu'à ce que le front de remontée de l'encre s'équilibre,
- on mesure la hauteur (H) en millimètres correspondant à la différence entre le niveau 0 et le niveau de remontée maximal de l'encre le long de la bande,
la remontée capillaire étant définie par la distance H.

2. Procédé selon la revendication 1, **caractérisé par le fait que** l'étape d'imprégnation comprend un foulardage.

3. Procédé selon l'une ou l'autre des revendications 1 et 2, **caractérisé en ce qu'**il comprend au moins une étape III, dans laquelle l'étape Ii ≥ 2 d'application de silicone liquide est une enduction à l'aide d'une composition silicone liquide réticulable en élastomère.

4. Procédé selon l'une quelconque des revendications 1 à 3, **caractérisé en ce que** le polyorganosiloxane (a) choisi présente des motifs de formule :
WₐZ_{b}SiO_{(4-(a+b))/2} (a.1)
dans laquelle :
- W est un groupe alcényle,
- Z est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryles,
- a est 1 ou 2, b est 0, 1 ou 2 et a + b est compris entre 1 et 3,
- éventuellement au moins une partie des autres motifs sont des motifs de formule moyenne :
W_{c}SiO_{(4-c)/2} (a.2)
dans laquelle W a la même signification que ci-dessus et c a une valeur comprise entre 0 et 3.

5. Procédé selon l'une quelconque des revendications 1 à 4, selon lequel le polyorganosiloxane (b) comporte le motif siloxyle de formule :
H_{d}LₑSiO_{(4-(d+e))/2} (b.1)
dans laquelle :
- L est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryles ;
- d est 1 ou 2, e est 0, 1 ou 2 et d + e a une valeur comprise entre 1 et 3 ;
- éventuellement, au moins une partie des autres motifs étant des motifs de formule moyenne :
L_{g}SiO_{(4-g)/2} (b.2)
dans laquelle L a la même signification que ci-dessus et g a une valeur comprise entre 0 et 3.

6. Procédé selon l'une quelconque des revendications 1 à 5, **caractérisé en ce que** les proportions de (a) et de (b) sont telles que le rapport molaire des atomes d'hydrogène liés au silicium dans (b) sur les radicaux alcényles liés au silicium dans (a) est compris entre 0,4 et 10.

7. Procédé selon l'une quelconque des revendications 1 à 6, selon lequel le promoteur d'adhérence comprend :
(d. 1) au moins un organosilane alcoxylé répondant à la formule générale suivante: dans laquelle :
- R¹, R², R³ sont des radicaux hydrogénés ou hydrocarbonés identiques ou différents entre eux et représentant l'hydrogène, un alkyle linéaire ramifié en C₁-C₄ ou un phényle éventuellement substitué par au moins un alkyle en C₁-C₃ ;
- A est un alkylène linéaire ou ramifié en C₁-C₄ ;
- G est un lien valenciel ;
- R⁴ et R⁵ sont des radicaux identiques ou différents et représentent un alkyle en C₁-C₄ linéaire ou ramifié ;
- x' = 0 ou 1
- x = 0 à 2,
ledit composé (d.1) étant de préférence du vinyltriméthoxysilane (VTMS) ;
(d.2) au moins un composé organosilicié comprenant au moins un radical époxy, ledit composé (d.2) étant de préférence du 3-Glycidoxypropyltiméthoxysilane (GLYMO) ;
(d.3) au moins un chélate de métal M et/ou un alcoxyde métallique de formule générale M (OJ)ₙ, avec n = valence de M et J = alkyle linéaire ou ramifié en C₁ - C₈, M étant choisi dans le groupe formé par : Ti, Zr, Ge, Li, Mn, Fe, Al, Mg,
ledit composé (d.3) étant de préférence du titanate de tert.butyle.

8. Procédé selon l'une quelconque des revendications 1 à 7, selon lequel le promoteur d'adhérence est présent à raison de 0,1 à 10 % en poids par rapport à l'ensemble des constituants.

9. Procédé selon l'une quelconque des revendications 1 à 8, **caractérisé en ce que** le tissu architectural enduit qui entre dans la constitution est formé par un support fibreux choisi dans le groupe de matériaux comprenant : le verre, la silice, les métaux, la céramique, le carbure de silicium, le carbone, le bore, le basalte, les fibres naturelles comme le coton, la laine ,le chanvre, le lin, les fibres artificielles comme la viscose, ou des fibres cellulosiques, les fibres synthétiques comme les polyesters, les polyamides, les polyacryliques, les chlorofibres, les polyoléfines, les caoutchoucs synthétiques, l'alcool polyvinylique, les aramides, les fluorofibres, les phénoliques.

## Patentansprüche

1. Herstellungsverfahren für eine architektonische Silikonmembran mit einem Gewicht von 400-1500 g/m² durch Imprägnierung eines architektonischen Gewebes mit wenigstens einem Silikon, welches die folgenden wesentlichen Schritte umfasst:
-Ii = positive ganze Zahl-
Aufbringen einer flüssigen vernetzbaren Elastomer-Zusammensetzung auf ein architektonisches Gewebe, umfassend:
(a) wenigstens ein Polyorganosiloxan (POS), das pro Molekül wenigstens zwei Alkenylgruppen aufweist, bevorzugt an C₂-C₆ an Silizium gebunden;
(b) wenigstens ein Polyorganosiloxan, welches pro Molekül wenigstens drei an Silizium gebundene Wasserstoffatome aufweist;
(c) eine katalytisch wirksame Menge wenigstens eines Katalysators, bevorzugt aus wenigstens einem Metall zusammengesetzt, das zur Platin-Gruppe gehört;
(d) gegebenenfalls wenigstens einen Haftvermittler;
(e) gegebenenfalls einen mineralischen Füllstoff;
(f) gegebenenfalls wenigstens einen Vernetzungshemmer;
(g) gegebenenfalls wenigstens ein Polyorganosiloxan-Harz;
(h) und gegebenenfalls funktionale Additive zum Verleihen bestimmter Eigenschaften;
-IIi = positive ganze Zahl-
Vernetzung der Silikonzusammensetzung;
-III-
gegebenenfalls wenigstens eine andere Vorgehensweise, welche die Schritte Ii ≥ 2 und IIi ≥ 2 umfasst (wobei i eine positive ganze Zahl ist), die der oben für die Schritte Ii und IIi gegebenen Definition entspricht;
**dadurch gekennzeichnet, dass**
→ der Schritt Ii=1 ein Schritt der kompletten Imprägnierung des architektonischen Gewebes mittels einer flüssigen Silikonzusammensetzung ist:
welche aufweist:
* vor der Vernetzung eine dynamische Viskosität zwischen 1000 und 7000 mPa, bei 25 °C, und stärker bevorzugt zwischen 2000 und 5000 mPa bei 25 °C vor der Vernetzung
* und nach der vollständigen Vernetzung durch Ofentrocknung über 30 Minuten bei 150°C wenigstens eine der folgenden mechanischen Eigenschaften:
- eine Shore A-Härte von wenigstens 2, bevorzugt zwischen 5 und 65;
- eine Zerreißfestigkeit von wenigstens 0,5 N.mm⁻¹, bevorzugt wenigstens gleich 1,0 N.mm⁻¹ und noch stärker bevorzugt wenigstens gleich 2 N.mm⁻¹;
- eine Reißdehnung von wenigstens 50%, bevorzugt wenigstens 100% und noch stärker bevorzugt von wenigstens 200%,
und welche im Übrigen flüssig ist und weder durch Dilution noch durch Solubilisieren oder durch Emulgieren erhalten wird,
→ wobei die so erhaltene architektonische Silikonmembran eine Kapillarwirkung von wenigstens 20 mm, bevorzugt von wenigstens 10 mm und noch stärker bevorzugt gleich 0 hat, wobei die Kapillarwirkung mittels eines wie folgt durchgeführten T-Tests gemessen wird:
- Ausschneiden eines Streifens von 2 x 20 cm des Silikonfaserverbundmaterials,
- Bereitstellen eines Beckens mit farbiger Tinte (beispielsweise Füllfederhaltertinte),
- vertikales Aufhängen des ausgeschnittenen Fasermaterialstreifens über dem Tintenbecken, sodass der Streifen in Berührung mit der Tinte gebracht werden kann,
- Definieren des Niveaus 0 als Gießspiegellinie der Tinte auf dem Streifen,
- der Verbundmaterialstreifen bleibt vor Ort bis die Tintenanstiegsseite ausgeglichen ist,
- Messen der Höhe (H) in Millimetern entsprechend der Differenz zwischen dem Niveau 0 und dem Niveau des Maximalanstiegs der Tinte entlang dem Streifen, wobei der Kapillaranstieg durch den Abstand H definiert ist.

2. Verfahren nach Anspruch 1, **dadurch gekennzeichnet, dass** der Schritt der Imprägnierung ein Klotzfärben umfasst.

3. Verfahren nach einem der Ansprüche 1 und 2, **dadurch gekennzeichnet, dass** es wenigstens einen Schritt III umfasst, wobei es sich bei Schritt Ii ≥ 2 der Aufbringung von flüssigem Silikon um eine Beschichtung mittels einer flüssigen vernetzbaren Elastomer-Silikonzusammensetzung handelt.

4. Verfahren nach einem der Ansprüche 1 bis 3, **dadurch gekennzeichnet, dass** das gewählte Polyorganosiloxan (a) Einheiten mit folgender Formel aufweist:
WₐZ_{b}SiO_{(4-(a+b))/2} (a.1)
wobei gilt:
- W ist eine Alkenylgruppe,
- Z ist eine monovalente Kohlenwasserstoffgruppe ohne ungünstige Einflüsse auf die Aktivität des Katalysators und aus Alkylgruppen mit 1 bis 8 Kohlenstoffatomen gewählt, welche gegebenenfalls durch wenigstens ein Halogenatom substituiert sind, sowie aus Arylgruppen,
- a ist 1 oder 2, b ist 0, 1 oder 2 und a + b liegen zwischen 1 und 3,
- gegebenenfalls sind wenigstens ein Teil der anderen Einheiten Einheiten mit mittlerer Formel:
W_{c}SiO_{(4-c)/2} (a.2)
wobei W die gleiche Bedeutung hat wie unten und c einen Wert zwischen 0 und 3 aufweist.

5. Verfahren nach einem der Ansprüche 1 bis 4, nach welchem das Polyorganosiloxan (b) die Siloxyl-Einheit mit der Formel
H_{d}LₑSiO_{(4-(d+e))/2} (b.1)
umfasst,
wobei gilt:
- L ist eine monovalente Kohlenwasserstoffgruppe ohne ungünstige Einflüsse auf die Aktivität des Katalysators und aus Alkylgruppen mit 1 bis 8 Kohlenstoffatomen gewählt, welche gegebenenfalls durch wenigstens ein Halogenatom substituiert sind, sowie aus Arylgruppen;
- d ist 1 oder 2, e ist 0, 1 oder 2 und d + e weisen einen Wert zwischen 1 und 3 auf,
- gegebenenfalls sind wenigstens ein Teil der anderen Einheiten Einheiten mit mittlerer Formel:
L_{g}SiO_{(4-g)/2} (b.2)
wobei L die gleiche Bedeutung wie oben hat und G einen Wert zwischen 0 und 3 aufweist.

6. Verfahren nach einem der Ansprüche 1 bis 5, **dadurch gekennzeichnet, dass** die Anteile (a) und (b) derart sind, dass das Molverhältnis der an Silizium gebundenen Wasserstoffatome in (b) zu den an Silizium gebundenen Alkenylresten in (a) zwischen 0,4 und 10 liegt.

7. Verfahren nach einem der Ansprüche 1 bis 6, nach welchem der Haftvermittler umfasst:
(d.1) wenigstens ein alkoxiliertes Organosilan, welches die folgende allgemeine Formel aufweist: obei gilt:
- R¹, R², R³ sind identische oder voneinander verschiedene Wasserstoff- oder Kohlenstoffreste und stehen für Wasserstoff, ein lineares verzweigtes C₁-C₄-Alkyl oder ein Phenyl, gegebenenfalls durch wenigstens ein C₁-C₃-Alkyl substituiert;
- G ist eine Valenzbindung;
- R⁴ und R⁵ sind identische oder unterschiedliche Reste und stehen für ein lineares oder verzweigtes C₁-C₄-Alkyl;
- x' = 0 oder 1
- x = 0 bis 2,
wobei die Verbindung (d.1) bevorzugt Vinyltrimethoxysilan (VTMS) ist;
(d.2) wenigstens eine organische Siliziumverbindung, welche wenigstens einen Epoxyrest umfasst, wobei die Verbindung (d.2) bevorzugt 3-Glycidoxypropyltrimethoxysilan (GLYMO) ist;
(d.3) wenigstens ein Metallchelat M und/oder ein Metallalkoxid mit der allgemeinen Formel M(OJ)ₙ, mit n = Valenz von M und J = lineares oder verzweigtes C₁-C₈-Alkyl, wobei M gewählt ist aus der Gruppe, die gebildet ist aus: Ti, Zr, Ge, Li, Mn, Fe, Al, Mg, wobei die Verbindung (d.3) bevorzugt tert-Butyl-Titanat ist.

8. Verfahren nach einem der Ansprüche 1 bis 7, nach welchem der Haftvermittler mit 0,1 bis 10 Gewichtsprozent im Verhältnis zur Gesamtheit der Bestandteile vorliegt.

9. Verfahren nach einem der Ansprüche 1 bis 8, **dadurch gekennzeichnet, dass** das beschichtete architektonische Gewebe, das in den Aufbau eingeht, durch einen faserhaltigen Träger gebildet wird, der aus der Materialgruppe gewählt ist, welche umfasst: Glas, Silizium, Metalle, Keramik, Siliziumkarbid, Kohlenstoff, Bor, Basalt, Naturfasern wie Baumwolle, Wolle, Hanf, Leinen, Kunstfasern wie Viscose, oder Cellulose-Fasern, synthetische Fasern wie Polyester, Polyamide, Polyacryle, Polychloridfasern, Polyolefine, synthetische Kautschuke, Polyvinylalkohol, Aramide, Fluorfasern, Phenolverbindungen.

## Claims

1. A method for the preparation of an architectural silicone membrane having a weight of between 400 and 1500 g/m², by impregnation of an architectural textile with at least one silicone, comprising the following essential stages:
-Ii = positive integer-
application to an architectural textile of a liquid silicone composition which can be crosslinked into an elastomer, comprising
(a) at least one polyorganosiloxane (POS) having, per molecule, at least two alkenyl, preferably C₂-C₆, groups linked to the silicon;
(b) at least one polyorganosiloxane having, per molecule, at least three hydrogen atoms linked to the silicon;
(c) a catalytically effective quantity of at least one catalyst, preferably composed of at least one metal belonging to the platinum group;
(d) optionally, at least one adhesion promoter;
(e) optionally, a mineral filler;
(f) optionally, at least one crosslinking inhibitor;
(g) optionally, at least one polyorganosiloxane resin; and
(h) optionally, functional additives in order to impart specific properties;
- Iii = positive integer-
crosslinking of the silicone composition;
-III-
optionally at least one other operating sequence comprising stages Ii ≥ 2 and Iii ≥ 2 (i being a positive integer) corresponding to the same definition as that given above for stages Ii and IIi;
**characterized in that**
- stage Ii=1 is a stage of impregnation right to the core of the architectural textile using a liquid silicone composition
having:
* a dynamic viscosity of between 1000 and 7000 mPa.s, at 25°C, and more preferably of between 2000 and 5000 mPa.s at 25°C before crosslinking,
* and, after complete crosslinking by curing in a fan oven for 30 minutes at 150°C, at least one of the following mechanical properties:
- a Shore A hardness of at least 2, preferably between 5 and 65,
- a tensile strength of at least 0.5 N.mm⁻¹, preferably of at least 0.1 N.mm⁻¹ and more preferably of at least 2 N.mm⁻¹,
- an elongation at break of at least 50%, preferably of at least 100% and more preferably of at least 200%,
and furthermore being fluid and obtained without having recourse either to dilution or to dissolution or to emulsification,
- the architectural silicone membrane thus obtained having a capillary rise of less than 20 mm, preferably of less than 10 mm and more preferably still equal to 0, the capillary rise being measured according to a **T** test carried out as follows:
- a strip measuring 2 × 20 cm of the fiber/silicone composite is cut;
- a tank containing a colored ink (for example fountain pen ink) is prepared;
- the cut strip of fibrous material is suspended above the ink bath so as to make the strip flush with the ink;
- the 0 level is defined as the meniscus line of the ink on the strip;
- the composite strip is left in place until the rising front of ink is in equilibrium;
- the height (H) in millimeters, corresponding to the difference between the 0 level and the maximum rise level of the ink along the strip, is measured,
the capillary rise being defined by the distance H.

2. The method as claimed in claim 1, **characterized in that** the impregnation stage comprises a padding.

3. The method as claimed in either of claims 1 and 2, **characterized in that** it comprises at least one stage III, in which stage Ii≥2 for application of liquid silicone is a coating using a liquid silicone composition which can be crosslinked into an elastomer.

4. The method as claimed in any one of claims 1 to 3, **characterized in that** the polyorganosiloxane (a) chosen has units of formula:
WₐZ_{b}SiO_{(4-(a+b))/2} (a.1)
in which:
- W is an alkenyl group;
- Z is a monovalent hydrocarbon group, which has no unfavorable effect on the activity of the catalyst and chosen from alkyl groups having from 1 to 8 carbon atoms inclusive, optionally substituted with at least one halogen atom, and from aryl groups;
- a is 1 or 2, b is 0, 1 or 2 and a + b is between 1 and 3; and
- optionally, at least one portion of the other units are units of average formula:
W_{c}SiO_{(4-c)/2} (a.2)
in which W has the same meaning as above and c has a value between 0 and 3.

5. The method as claimed in any one of claims 1 to 4, according to which the polyorganosiloxane (b) contains siloxyl units of formula:
H_{d}LₑSiO_{(4-(d+e))/2} (b.1)
in which:
- L is a monovalent hydrocarbon group, which has no unfavorable effect on the activity of the catalyst and chosen from alkyl groups having from 1 to 8 carbon atoms inclusive, optionally substituted with at least one halogen atom, and from aryl groups;
- d is 1 or 2, e is 0, 1 or 2 and d + e has a value between 1 and 3;
- optionally, at least one portion of the other units being units of average formula:
L_{g}SiO_{(4-g)/2} (b.2)
in which L has the same meaning as above and g has a value between 0 and 3.

6. The method as claimed in any one of claims 1 to 5, **characterized in that** the proportions of (a) and of (b) are such that the molar ratio of the hydrogen atoms linked to the silicon in (b) to the alkenyl radicals linked to the silicon in (a) is between 0.4 and 10.

7. The method as claimed in any one of claims 1 to 6, in which the adhesion promoter comprises:
(d.1) at least one alkoxylated organosilane satisfying the following general formula: in which:
- R¹, R², R³ are hydrogenated or hydrocarbon radicals, which are the same or differ from one another and represent hydrogen, a C₁-C₄ linear branched alkyl or a phenyl optionally substituted with at least one C₁-C₃ alkyl;
- A is a C₁-C₄ linear or branched alkylene;
- G is a valency bond;
- R⁴ and R⁵ are radicals, which are identical or different and represent a linear or branched C₁-C₄ alkyl;
- x' = 0 or 1; and
- x = 0 to 2,
said compound (d.1) being preferably vinyltrimethoxysilane (VTMS);
(d.2) at least one organosilicone compound comprising at least one epoxy radical, said compound (d.2) being preferably 3-glycidoxypropyltrimethoxysilane (GLYMO); and
(d.3) at least one metal M chelate and/or a metal alkoxide of general formula M(OJ)ₙ, where n = valency of M and J = C₁-C₈ linear or branched alkyl, M being chosen from the group formed by: Ti, Zr, Ge, Li, Mn, Fe, Al and Mg,
said compound (d.3) preferably being tert-butyl titanate.

8. The method as claimed in any one of claims 1 to 7, in which the adhesion promoter is present in an amount of 0.1 to 10% by weight relative to all of the constituents.

9. The method as claimed in any one of claims 1 to 8, **characterized in that** the coated architectural fabric which is a constituent is formed by a fibrous support chosen from the group of materials comprising: glass, silica, metals, ceramic, silicon carbide, carbon, boron, basalt, natural fibers, such as cotton, wool, hemp, flax; artificial fibers, such as viscose or cellulose fibers; synthetic fibers, such as polyesters, polyamides, polyacrylics, "chlorofibres", polyolefins, synthetic rubbers, polyvinyl alcohol, aramides, "fluorofibres" and phenolics.
